# EUROPÄISCHE PATENTSCHRIFT

(11) **EP 0 953 063 B1**
(45) Veröffentlichungstag und Bekanntmachung des Hinweises auf die Patenterteilung: **16.08.2000**
(21) Anmeldenummer: 97950019.6
(22) Anmeldetag: 22.10.1997
(51) Int. Cl.: C22C 37/06, C22C 37/04, F16C 33/00

(54) **WERKSTOFF FÜR GLEITEND BEANSPRUCHTE MASCHINENTEILE**
MATERIAL FOR FRICTION-STRESSED MACHINE PARTS
MATERIAU POUR PARTIES DE MACHINES SOLLICITEES EN GLISSEMENT

(30) Priorität: 24.10.1996 DE 19644204
(43) Veröffentlichungstag der Anmeldung: 03.11.1999
(73) Patentinhaber: KSB Aktiengesellschaft, 67227 Frankenthal (DE)
(72) Erfinder: DWARS, Anja, D-90471 Nürnberg (DE); GAFFAL, Karl, D-67251 Freinsheim (DE); PRECHTL, Wolfgang, D-92237 Sulzbach-Rosenberg (DE); SCHRÖPFER, Jörg, D-91054 Erlangen (DE)
(86) Internationale Anmeldenummer: EP9705841
(87) Internationale Veröffentlichungsnummer: WO9817834

(56) Entgegenhaltungen:
- EP-A- 0 178 894
- EP-A- 0 430 241
- BE-A- 881 593
- DATABASE WPI Section Ch, Week 8618 Derwent Publications Ltd., London, GB; Class M21, AN 86-116345 XP002058601 & JP 61 056 711 A (HITACHI LTD) , 22.März 1986
- C.W.WEGST: "STAHLSCHLÜSSEL" 1989 , VERLAG STAHLSCHLÜSSEL WEGST GMBH , MARBACH, DE XP002058600 in der Anmeldung erwähnt *LEGIERUNG 1.4318* siehe Seite 408

## Beschreibung

Die Erfindung bezieht sich auf einen Gußwerkstoff für gleitend beanspruchte Maschinenteile, insbesondere auf einen Werkstoff für fluidgeschmierte Gleitlager.

Für fluidgeschmierte Gleitlager, zu denen beispielsweise die in Kreiselpumpen verwendeten, vom Fördermedium geschmierten Gleitlager gehören, werden die verschiedensten metallischen und nichtmetallischen Werkstoffe verwendet. So werden bei Gleitlagern, bei denen das Fördermedium Reinwasser als Schmiermittel dient, metallische Legierungen, Hartmetalle, Keramiken, Elastomere und Hartgummi, aber auch elektrographitierte Kohle mit und ohne Kunstharztränkung oder Hartkohle mit Kunstharz- bzw. Antimontränkung als Werkstoff eingesetzt. Bei den metallischen Werkstoffen verwendet man bevorzugt Nicht-Eisenbasis-Legierungen wie Aluminium- und Kupferlegierungen oder Weißmetalle auf Blei- und Zinngrundlage sowie in eingeschränktem Maß Eisenbasis-Legierungen.

Typische Vertreter für Lagerwerkstoffe auf Fe-Basis sind martensitische Chromstähle wie X 13 CrMoS 13 mit Schwefel-Zusatz oder Hartgußlegierungen wie der Werkstoff G-X 120 CrMo 29 2 (1.4318). Diese Legierungen zeichnen sich durch eine relativ gute Verschleißbeständigkeit aus, neigen jedoch bei Mischreibung zum Fressen.

Demgegenüber haben die Werkstoffe Grau- und Sphäroguß aufgrund des eingelagerten Graphits, welcher als Schmiermittel wirkt, sehr gute Notlaufeigenschaften. Die zulässige spezifische Flächenpressung dieser Werkstoffe ist jedoch ebenso wie die Verschleißbeständigkeit sehr niedrig, so daß die Einsatzbereiche solcher Lager stark eingeschränkt sind.

Der Erfindung liegt die Aufgabe zugrunde, eine metallische Legierung auf Eisen-Basis zu schaffen, die eine hohe zulässige spezifische Flächenpressung besitzt, dabei sehr verschleißbeständig ist und deren Neigung zum Fressen gering ist.

Die gestellte Aufgabe wird erfindungsgemäß gelöst durch einen Gußwerkstoff, der die im Patentanspruch 1 genannte Zusammensetzung und einen Gefügeaufbau mit ferritischer, ferritisch-perlitischer oder bainitischer Matrix bei gleichzeitiger Anwesenheit von Chromcarbiden und freiem Kohlenstoff besitzt. Von besonderem Vorteil ist eine globulare Ausbildung des freien Kohlenstoffs.

Eine Verwendung dieses Werkstoffs ist vor allem für fluidgeschmierte Gleitlager, insbesondere für in Kreiselpumpen einzusetzende, durch die Förderflüssigkeit geschmierte Gleitlager zu empfehlen.

Die Oberflächenhärtung eines aus dem erfindungsgemäßen Gußwerkstoff hergestellten Maschinenteils, wie z. B. eine Nitrierung, wirkt sich günstig auf die Standzeit aus.

In fluidgeschmierten Gleitlagern ist die Eigenpaarung mit dieser Legierung möglich; als Gleitpartner kommen aber auch harte Werkstoffe, wie Metalle und Keramiken, und weiche Werkstoffe, wie Kohle und CFC, in Frage.

Der erfindungsgemäße Gußwerkstoff mit ausgeschiedenen Chromcarbiden und freiem Kohlenstoff zeigt ein günstiges Reibverhalten besonders bei Misch- und Trockenreibung.

Die im Gefüge eingelagerten Chromcarbide erhöhen aufgrund ihrer hohen Härte die Verschleißfestigkeit, wodurch eine höhere Beständigkeit erreicht wird als bei hartphasenfreien Werkstoffen und auch bei kohlenstoffarmen, martensitischen Stählen. Zu achten ist auf einen ausgewogenen Carbidgehalt, da bei einem zu niedrigen Carbidgehalt die Verschleißbeständigkeit und die Lebensdauer des Maschinenteiles verringert würden, während bei einem zu hohen Carbidgehalt und einer daraus resultierenden hohen Sprödigkeit - insbesondere im Falle eines zusammenhängenden Carbidnetzes - der Energieeintrag bei Misch- und Trockenreibung zu Wärmespannungsrissen führen könnte.

Die Wirkung von Kohlenstoff als Trockenschmiermittel zur Verbesserung der Notlaufeigenschaften von Gleitlagern ist bekannt. Im Gegensatz zu Hartgußsorten ist daher beim erfindungsgemäßen Werkstoff der Chrom- und Kohlenstoffgehalt so eingestellt, daß nach Bildung der Carbide noch ein für Schmierzwecke ausreichender, nicht abgebundener Anteil an freiem Kohlenstoff im Gefüge vorhanden ist. Ist dieser freie Kohlenstoff globular ausgebildet, liegt er also in Form von Sphärolithen vor, so entstehen nach dessen an der Oberfläche des Maschinenteils erfolgten Verbrauch Poren, welche Fluid aufnehmen und somit als Schmiertaschen wirken.

Durch die Vermeidung des für Grauguß charakteristischen zusammenhängenden Graphitnetzwerks ist die Legierung spongiosebeständig.

## Patentansprüche

1. Gußwerkstoff für gleitend beanspruchte Maschinenteile, insbesondere für fluidgeschmierte Gleitlager, **gekennzeichnet durch**
a) eine Zusammensetzung in Gewichts-% von
| | |
|---|---|
| 1,5 - 12,0 | Cr |
| ≤ 5,0 | Ni |
| ≤ 2,0 | Mo |
| ≤ 3,0 | Si |
| ≤ 1,0 | Mn |
| 3,0 - 5,0 | C |
| Rest: Fe und erschmelzungsbedingte Verunreinigungen | |
b) einen Gefügeaufbau mit ferritischer, ferritisch-perlitischer oder bainitischer Matrix bei gleichzeitiger Anwesenheit von Chromcarbiden und freiem Kohlenstoff.

2. Gußwerkstoff nach Anspruch 1, gekennzeichnet durch eine globulare Ausbildung des freien Kohlenstoffs.

3. Verwendung des Werkstoffs nach Anspruch 1 oder 2 für fluidgeschmierte Gleitlager, insbesondere für in Kreiselpumpen einzusetzende, durch die Förderflüssigkeit geschmierte Gleitlager.

4. Maschinenteil aus einem Werkstoff gemäß Anspruch 1 oder 2, gekennzeichnet durch eine gehärtete Oberfläche.

5. Maschinenteil nach Anspruch 4, dadurch gekennzeichnet, daß dessen Oberfläche durch Nitrierung gehärtet ist.

6. Gleitlagerung mit einem Gleitlager aus einem Werkstoff gemäß Anspruch 1 oder 2, dadurch gekennzeichnet, daß das Gleitlager Gleitpartner eines aus einem artgleichen Werkstoff bestehenden Teils ist.

7. Gleitlagerung mit einem Gleitlager aus einem Werkstoff gemäß Anspruch 1 oder 2, dadurch gekennzeichnet, daß das Gleitlager Gleitpartner eines aus einem harten Werkstoff, insbesondere aus Metall oder Keramik bestehenden Teils ist.

8. Gleitlagerung mit einem Gleitlager aus einem Werkstoff gemäß Anspruch 1 oder 2, dadurch gekennzeichnet, daß das Gleitlager Gleitpartner eines aus einem weichen Werkstoff, insbesondere aus Kohle oder CFC bestehenden Teils ist.

## Claims

1. Casting material for friction-stressed machine parts, in particular for fluid-lubricated sliding bearings, characterized by
a) a composition in % by weight of
| | |
|---|---|
| 1.5 - 12.0 | Cr |
| ≤ 5.0 | Ni |
| ≤ 2.0 | Mo |
| ≤ 3.0 | Si |
| ≤ 1.0 | Mn |
| 3.0 - 5.0 | C |
| Remainder: Fe and smelting-related impurities | |
b) a microstructure with a ferritic, ferritic-pearlitic or bainitic matrix with the simultaneous presence of chromium carbides and free carbon.

2. Casting material according to Claim 1, characterized by a globular formation of the free carbon.

3. Use of the material according to Claim 1 or 2 for fluid-lubricated sliding bearings, in particular for sliding bearings which are to be used in centrifugal pumps and are lubricated by the pumped liquid.

4. Machine part made from a material according to Claim 1 or 2, characterized by a hardened surface.

5. Machine part according to Claim 4, characterized in that its surface is hardened by nitriding.

6. Sliding bearing arrangement having a sliding bearing made from a material according to Claim 1 or 2, characterized in that the sliding bearing is the sliding partner of a part which consists of a material of the same type.

7. Sliding bearing arrangement having a sliding bearing made from a material according to Claim 1 or 2, characterized in that the sliding bearing is the sliding partner of a part which consists of a hard material, in particular of metal or ceramic.

8. Sliding bearing arrangement having a sliding bearing made from a material according to Claim 1 or 2, characterized in that the sliding bearing is the sliding partner of a part which consists of a soft material, in particular of carbon or CFC.

## Revendications

1. Matière de fonderie pour pièces de machines sollicitées en glissement, en particulier pour des paliers lisses lubrifiés par un fluide, caractérisée par
a) une composition en % en poids de
| | |
|---|---|
| 1,5-12,0 | Cr |
| ≤ 5,0 | Ni |
| ≤ 2,0 | Mo |
| ≤ 3,0 | Si |
| ≤ 1,0 | Mn |
| 3,0-5,0 | C |
| reste : Fe et impuretés consécutives à la fusion. | |
a) une constitution de structure avec une matrice ferritique, ferritique-perlitique ou bainitique en présence simultanée de carbures de chrome et de carbone libre.

2. Matière de fonderie suivant la revendication 1, caractérisée par une formation globulaire du carbone libre.

3. Utilisation de la matière suivant la revendication 1 ou 2, pour des paliers lisses lubrifiés par un fluide, en particulier pour des paliers lisses à utiliser dans des pompes centrifuges, lubrifiés par le liquide refoulé.

4. Pièce de machine à partir d'une matière suivant la revendication 1 ou 2, caractérisée par une surface durcie.

5. Pièce de machine suivant la revendication 4, caractérisée en ce que la surface de celle-ci est durcie par nitruration.

6. Logement de palier lisse avec un palier lisse en une matière suivant la revendication 1 ou 2, caractérisé en ce que le palier lisse est un partenaire de glissement d'une pièce constituée d'une matière de même type.

7. Logement de palier lisse avec un palier lisse en une matière suivant la revendication 1 ou 2, caractérisé en ce que le palier lisse est un partenaire de glissement d'une pièce constituée d'une matière dure, en particulier de métal ou de céramique.

8. Logement de palier lisse avec un palier lisse en une matière suivant la revendication 1 ou 2, caractérisé en ce que le palier lisse est un partenaire de glissement d'une pièce constituée d'une matière tendre, en particulier de charbon ou de CFC.
